# EUROPÄISCHE PATENTSCHRIFT

(11) **EP 1 244 827 B1**
(45) Veröffentlichungstag und Bekanntmachung des Hinweises auf die Patenterteilung: **19.04.2006**
(21) Anmeldenummer: 00990767.6
(22) Anmeldetag: 15.12.2000
(51) Int. Cl.: C25D 3/52

(54) **BAD ZUR GALVANISCHEN ABSCHEIDUNG VON HOCHGLÄNZENDEN WEISSEN RHODIUMSCHICHTEN UND WEISSMACHER HIERFÜR**
BATH FOR ELECTROCHEMICALLY DEPOSITING HIGHLY LUSTROUS WHITE RHODIUM COATINGS AND WHITENING AGENT FOR THE SAME
BAIN DE DEPOT GALVANIQUE DE COUCHES DE RHODIUM BLANCS BRILLANTS ET AGENT DE BLANCHIMENT POUR CEUX-CI

(30) Priorität: 23.12.1999 DE 19962839
(43) Veröffentlichungstag der Anmeldung: 02.10.2002
(73) Patentinhaber: Umicore Galvanotechnik GmbH, 73525 Schwäbisch Gmünd (DE)
(72) Erfinder: MANZ, Uwe, 73431 Aalen (DE)
(74) Vertreter: Vossius & Partner
(86) Internationale Anmeldenummer: PCT/EP2000/012796
(87) Internationale Veröffentlichungsnummer: WO 2001/048273

(56) Entgegenhaltungen:
- US-A- 4 402 802
- US-A- 4 486 513
- PATENT ABSTRACTS OF JAPAN vol. 1999, no. 05, 31. Mai 1999 (1999-05-31) & JP 11 050295 A (DAIWA KASEI KENKYUSHO:KK), 23. Februar 1999 (1999-02-23)

## Beschreibung

Die Erfindung betrifft ein galvanisches Bad für die Abscheidung von hochglänzenden weißen Rhodiumüberzügen und einen Weißmacher hierfür.

Rhodiumüberzüge werden z.B. als Anlaufschutz auf Silber abgeschieden und sollen Hochglanz und einen möglichst hellen, weißen Farbton, ähnlich dem von Silber, aufweisen.

Handelsübliche Elektrolyte sind zusammengesetzt auf der Basis Rhodiumsulfat, -phosphat oder -sulfamat, Schwefelsäure, Phosphorsäure, Alkansulfonsäure oder Amidoschwefelsäure.

Damit aus solchen Bädern schleierfreie Überzüge abgeschieden werden enthalten diese üblicherweise bestimmte organische Verbindungen als Glanzzusätze. Typische, sehr häufig eingesetzte Glanzzusätze sind, wie beispielsweise in EP 0 056 590 beschrieben, die Verbindungen Pyridin-3-sulfonsäure und Naphthalin-tri-sulfonsäure. Um das Festhaften von Wasserstoff an der Kathode zu verhindern kann in einem derartigen Bad zusätzlich ein Netzmittel und/oder eine Phosphonsäure enthalten sein.

Ein Nachteil der bestehenden Systeme liegt nun darin, daß die sehr helle, weisse Farbe von Silber nicht erreicht wird und daß mit ansteigender Schichtstärke verstärkt schleierige Abscheidung auftritt.

Es war daher Aufgabe der Erfindung, eine Optimierung derartiger Rhodiumbäder in der Hinsicht vorzunehmen, daß sich die Überzüge signifikant weißer abscheiden lassen und die Helligkeit bzw. der Weißheitsgrad dem Silber deutlich weiter angenähert werden. Außerdem sollte die schleierfrei abscheidbare Schichtdicke erhöht werden. Überraschend wurde nun gefunden, daß dies erreicht werden kann, wenn derartigen Bäder zur Abscheidung von Rhodiumschichten als Weißmacher mindestens eine Verbindung der allgemeinen Formel I

**R - SO**_{**m**}**-H** **(I)**

zugefügt wird, worin
- **m**: die Zahlen 3 oder 4 und
- **R**: eine gerad- oder verzweigtkettige oder cyclische Alkylgruppe mit bis zu 20 C-Atomen,
ist.

Gegenstand einer ersten Ausführungsform der Erfindung ist somit ein Bad zur galvanischen Abscheidung von hochglänzenden weißen Rhodiumschichten, enthaltend Rhodium in gelöster Form, gegebenenfalls mit einer organische Verbindung als Glanzzusatz, wobei das Bad als Weißmacher mindestens eine Verbindung der allgemeinen Formel

**R - SO**_{**m**}**-H** **(I)**

enthält, worin
- **m**: die Zahl 4 und
- **R**: eine gerad- oder verzweigtkettige oder cyclische Alkylgruppe mit bis zu 20 C-Atomen,
ist.

Die erste Ausführungsform betrifft weiterhin die Verwendung von Verbindungen der allgemeinen Formel

**R-SO**_{**m**}**-H** **(I)**

worin
- **m**: die Zahl 4 und
- **R**: eine gerad- oder verzweigtkettige oder cyclische Alkylgruppe mit bis zu 20 C-Atomen, ist
als Weißmacher in Bädern zur galvanischen Abscheidung von glänzenden Rhodiumschichten, enthaltend Rhodium in gelöster Form, sowie gegebenenfalls eine organische Verbindung als Glanzzusatz und ein Netzmittel.

Gegenstand einer zweiten Ausführungsform der Erfindung ist ein Bad zur galvanischen Abscheidung von hochglänzenden weißen Rhodiumschichten, enthaltend Rhodium in gelöster Form mit einer organischen Verbindung als Glanzzusatz, wobei die organische Verbindung aus Pyridin-3-sulfonsäure und Naphthalin-tri-sulfonsäure ausgewählt ist, wobei
das Bad als Weißmacher mindestens eine Verbindung der allgemeinen Formel

**R - SO**_{**m**}**-H** **(I)**

enthält, worin
- **m**: die Zahlen 3 oder 4 und
- **R**: eine gerad- oder verzweigtkettige oder cyclische Alkylgruppe mit bis zu 20 C-Atomen,
ist.

Die zweite Ausführungsform betrifft weiterhin die Verwendung von Verbindungen der allgemeinen Formel

**R-SO**_{**m**}**-H** **(I)**

worin
- **m**: die Zahlen 3 oder 4 und
- **R**: eine gerad- oder verzweigtkettige oder cyclische Alkylgruppe mit bis zu 20 C-Atomen, ist
als Weißmacher in Bädern zur galvanischen Abscheidung von glänzenden Rhodiumschichten, enthaltend Rhodium in gelöster Form, sowie eine organische Verbindung als Glanzzusatz und gegebenenfalls ein Netzmittel, wobei die organische Verbindung aus Pyridin-3-sulfonsäure und Naphthalin-tri-sulfonsäure ausgewählt ist.

Die Weißmacher gemäß Formel I sind ausgewählte Verbindungen aus der klasse der Alkylsulfate (erste Ausführungsform) bzw aus der Klasse der Alkylsulfate oder Alkylsulfonate (zweite Ausführungsform). In Formel I bedeutet R eine gerad- oder verzweigtkettige oder cyclische Alkylgruppe mit bis zu 20 C-Atomen.

Die Verbindungen der Formel I sind an sich bekannt und ohne weiteres verfügbar.

Diese Verbindungen sind ausreichend wasserlöslich und mit dem Galvanikbad kompatibel. Die Verbindungen haben Tensideigenschaften, wobei die entsprechende Wirkung bei einer Gesamtzahl an C-Atomen weniger als 4 verringert ist, und bei einer Gesamtzahl an C-Atomen von mehr als 20 im allgemeinen keine ausreichende Löslichkeit mehr gegeben ist.

Bevorzugte Glanzzusätze sind Verbindungen der Formel I in denen. R für gerad- oder verzweigtkettige oder cyclische Alkylgruppen mit 5 bis 12 C-Atomen und insbesondere für verzweigtkettige Alkylgruppen mit 6 bis 10 C-Atomen steht.

Verzweigtkettige Verbindungen eignen sich aufgrund der nur gering ausgeprägten Schaumneigung besonders in Verfahren und Anlagen, bei denen eine starke Schaumbildung stört, z.B. in luftbewegten Elektrolyten, bei der Trommelbearbeitung, in Anlagen zur Hochgeschwindigkeitsabscheidung (Spritzanlagen) und in Anlagen zur selektiven Abscheidung, wie z.B. Tauchzellen.

Typische erfindungsgemäße Weißmacher sind
Hexylsulfat (erste und zweite Ausführungsform)
Hexylsulfonat (zweite Ausführungsform)
2-Ethylhexylsulfat (erste und zweite Ausführungsform)
Heptylsulfat (erste und zweite Ausführungsform)
Octylsulfat (erste und zweite Ausführungsform)
Octylsulfonat (zweite Ausführungsform)
Decylsulfat (erste und zweite Ausführungsform)
Decylsulfonat (zweite Ausführungsform)
Dodecylsulfat (erste und zweite Ausführungsform)
7-Ethyl-2-methyl-4-undecanolsulfat (erste und zweite Ausführungsform)
Cyclohexylsulfat (erste und zweite Ausführungsform)
und deren Isomere.

Diese Verbindungen können auch in Form ihrer Salze vorliegen.

Die Anwendung des erfindungsgemäßen Weißmachers in Bädern zur galvanischen Abscheidung von Rhodiumschichten erfolgt zweckmäßigerweise in einem Konzentrationsbereich von 0,01 bis 10 g/l. Besonders vorteilhaft sind erfindungsgemäße Bäder, die den Weißmacher gemäß Formel I in einer Konzentration von 0,1 bis 6 g/l enthalten.

Durch den erfindungsgemäßen Einsatz der Verbindungen der Formel I als Weißmacher in galvanischen Rhodiumbädern von ansonsten üblicher Zusammensetzung wird in unerwarteter Weise die Helligkeit bzw. der Weißheitsgrad der abgeschiedenen Überzüge signifikant gesteigert. Ebenso wird die maximale Schichtdicke, bei welcher noch hochglänzend abgeschieden wird, deutlich erhöht.

Zur Herstellung der erfindungsgemäßen Rhodiumbäder kann von vielen gängigen und handelsüblichen galvanischen Rhodiumbädern ausgegangen werden, in dem diesen die entsprechende Menge an Verbindung der Formel I zugegeben wird.

Die erfindungsgemäßen galvanischen Rhodiumbäder enthalten typischerweise etwa

| | |
|---|---|
| 0,1 - 20 g/l | Rhodium als Rhodiumsulfat, -phosphat, -alkansulfonat oder -sulfamat, |
| 10 - 200 g/l | Schwefelsäure, Phosphorsäure, Amidoschwefelsäure oder Gemische dieser Säuren, |
| 0 - 5 g/l | Pyridin-3-sulfonsäure als Glanzbildner, |
| 0,01 - 2 g/l | Netzmittel |
| 0,1 - 10 g/l | Verbindung der Formel I als erfindungsgemäßen Weißmacher. |

Die Bäder werden üblicherweise bei Stromdichten von 0,5 - 5 A/dm² (Gestellbetrieb) und Temperaturen bis 60 °C betrieben.

Die Erfindung soll anhand der folgenden Beispiele erläutert werden:
- Anmerkung:: Alle Helligkeitwerte (L*) wurden im CIE-L*a*b*-System (1976) mit einem Farbmessgerät SP68S der Fa. X-Rite gemessen.

### Beispiel 1:

In einem Rhodiumelektrolyten mit
2 g/l Rhodium in Form von Rhodiumphosphat
32 g/l Schwefelsäure
0,2 g/l Pyridin-3-sulfonsäure
pH <1
Temperatur 40 °C
wird auf vorvernickelten Blechen der Größe 25 x 40 mm (Versuchsaufbau: 1 Liter Becherglas, platinierte Titananode, ohne Bewegung, bei einer Stromdichte von 1 A/dm² Überzüge mit einer Stromausbeute von 12,8 % und der Helligkeit L*=88,7 erreicht. Die Überzüge aus diesem Elektrolyten sind bis maximal 0,3 µm schleierfrei abscheidbar.

Durch den Zusatz von 2 g/l Octylsulfonat sinkt die Stromausbeute bei 1 A/dm² nur unwesentlich auf 12,1 % (1 A/dm²), aber die Helligkeit steigt auf L*=89,8 an. Die Überzüge aus diesem Bad lassen sich nun bis 0,5 µm schleierfrei abscheiden.

### Beispiel 2:

In einem Rhodiumelektrolyten mit
2 g/l Rhodium in Form von Rhodiumsulfat
30 g/l Schwefelsäure
0,2 g/l Pyridin-3-sulfonsäure
20 mg/l Netzmittel (Fluortensid)
pH <1
Temperatur 40 °C
wird auf vorvernickelten Blechen der Größe 25 x 40 mm (Versuchsaufbau: 1 Liter Becherglas, platinierte Titananode, Badbewegung 200 U/min durch Magnetrührstab 60 mm, Warenbewegung 5 cm/s, bei einer Stromdichte von 1 A/dm² Überzüge mit einer Stromausbeute von 37,8 % und der Helligkeit L*=87,2 erreicht. Bei 2 A/dm² beträgt die Stromausbeute noch 26,3 % und die Helligkeit erreicht einen Wert von L*=86,3. Die Überzüge aus diesem Elektrolyten sind bis maximal 0,3 µm schleierfrei abscheidbar.

Durch den Zusatz von 2 g/l 2-Ethylhexylsulfat sinkt die Stromausbeute nur unwesentlich auf 37,1 % (1 A/dm²) bzw. 26,0 % (2 A/dm²) aber die Helligkeit steigt auf L*=89,5 (1 A/dm²) und L*=90,0 (2 A/dm²) an. Außerdem lassen sich aus diesem Bad Überzüge von 0,7 µm schleierfrei abscheiden. Der Elektrolyt arbeitet sehr schaumarm und ist daher für den Trommelbetrieb ausgezeichnet geeignet.

## Patentansprüche

1. Bad zur galvanischen Abscheidung einer hochglänzenden weißen Rhodiumschicht, enthaltend Rhodium in gelöster Form, gegebenenfalls mit einer organischen Verbindung als Glanzzusatz, wobei
das Bad als Weißmacher mindestens eine Verbindung der allgemeinen Formel
**R - SO**_{**m**}**-H** **(I)**
enthält, worin
**m** die Zahl 4 und und
**R** eine gerad- oder verzweigtkettige oder cyclische Alkylgruppe mit bis zu 20 C-Atomen,
ist.

2. Galvanisches Bad nach Anspruch 1, wobei
es als Weißmacher mindestens eine Verbindung der Formel I enthält, worin
**R** eine geräd- oder verzweigtkettige Alkylgruppe mit 5 bis 12 C-Atomen, vorzugsweise eine verzweigtkettige Alkylgruppe mit 6 bis 10 C-Atomen
ist.

3. Galvanisches Bad nach Anspruch 1 oder 2, wobei
es als Weißmacher die Verbindungen Hexylsulfat, 2-Ethylhexylsulfat, Heptylsulfat, Octylsulfat, Decylsulfat, Dodecylsulfat, 7-Ethyl-2-methyl-4-undecanolsulfat, Cyclohexylsulfat oder deren Isomere enthält.

4. Galvanisches Bad nach den Ansprüchen 1 bis 3, wobei es 0,01 bis 10 g/l, vorzugsweise 0,1 bis 6 g/l, an Verbindung der Formel I enthält.

5. Verwendung einer Verbindung der allgemeinen Formel
**R - SO**_{**m**}**-H** **(I)**
worin
**m** die Zahl 4 und
**R** eine gerad- oder verzweigtkettige oder cyclischen Alkylgruppe mit bis zu 20 C-Atomen, ist
als Weißmacher in einem Bad zur galvanischen Abscheidung einer glänzenden Rhodiumschicht, entlialtend Rhodium in gelöster Form, sowie gegebenenfalls eine organische Verbindung als Glanzzusatz und ein Netzmittel.

6. Bad zur galvanischen Abscheidung einer hochglänzenden weißen Rhodiumschicht, enthaltend Rhodium in gelöster Form mit einer organischen Verbindung als Glanzzusatz, wobei die organische Verbindung aus Pyridin-3-sulfonsäure und Naphthalin-tri-sulfonsäure ausgewählt ist, wobei
das Bad als Weißmacher mindestens eine Verbindung der allgemeinen Formel
**R - SO**_{**m**}**-H** **(I)**
enthält, worin
**m** die Zahl 3 oder 4 und
**R** eine gerad- oder verzweigtkettige oder cyclische Alkylgruppe mit bis zu 20 C-Atomen,
ist.

7. Galvanisches Bad nach Anspruch 6, wobei
es als Weißmacher mindestens eine Verbindung der Formel I enthält, worin
**R** eine gerad- oder verzweigtkettige Alkylgruppe mit 5 bis 12 C-Atomen, vorzugsweise eine verzweigtkettige Alkylgruppe mit 6 bis 10 C-Atomen
ist.

8. Galvanisches Bad nach Anspruch 6 oder 7, wobei
es als Weißmacher die Verbindungen Hexylsulfat, Hexylsulfonat, 2-Ethylhexylsulfat, Heptylsulfat, Octylsulfat, Octylsulfonat, Decylsulfat, Decylsulfonat, Dodecylsulfat, 7-Ethyl-2-methyl-4-undecanolsulfat, Cyclohexylsulfat oder deren Isomere enthält.

9. Galvanisches Bad nach den Ansprüchen 6 bis 8, wobei
es 0,01 bis 10 g/l, vorzugsweise 0,1 bis 6 g/l, an Verbindung der Formel I enthält.

10. Verwendung von einer Verbindung der allgemeinen Formel
**R - SO**_{**m**}**-H** **(I)**
worin
**m** die Zahl 3 oder 4 und
**R** eine gerad- oder verzweigtkettige oder cyclischen Alkylgruppe mit bis zu 20 C-Atomen, ist
als Weißmacher in einen Bad zur galvanischen bscheidung einer glänzenden Rhodiumschicht, enthaltend Rhodium in gelöster Form, sowie eine organische Verbindung als Glanzzusatz und gegebenenfalls ein Netzmittel, wobei die organische Verbindung aus Pyridin-3-sulfonsäure und Naphthalin-tri-sulfonsäure ausgewählt ist.

## Claims

1. A bath for electrochemically depositing a highly lustrous white rhodium coating, containing rhodium in dissolved form optionally with an organic compound as a brightening additive, wherein the bath contains as a whitening agent at least one compound having the general formula
R-SOₘ-H (I),
wherein
m is the number 4, and
R is a straight-chain or branched or cyclic alkyl group having up to 20 C atoms.

2. The electroplating bath according to claim 1, wherein it contains as a whitening agent at least one compound having the formula I, wherein
R is a straight-chain or branched alkyl group having 5 to 12 C atoms, preferably a branched alkyl group having 6 to 10 C atoms.

3. The electroplating bath according to claim 1 or 2, wherein it contains as a whitening agent the compounds hexyl sulfate, 2-ethylhexyl sulfate, heptyl sulfate, octyl sulfate, decyl sulfate, dodecyl sulfate, 7-ethyl-2-methyl-4-undecanol sulfate, cyclohexyl sulfate or isomers thereof.

4. The electroplating bath according to claims 1 to 3, wherein it contains 0.01 to 10 g/l, preferably 0.1 to 6 g/l, of the compound having the formula I.

5. Use of a compound having the general formula
R - SOₘ - H (I),
wherein
m is the number 4, and
R is a straight-chain or branched or cyclic alkyl group having up to 20 C atoms,
as a whitening agent in a bath for electrochemically depositing a lustrous rhodium coating, containing rhodium in dissolved form, and optionally an organic compound as a brightening additive and a wetting agent.

6. A bath for electrochemically depositing a highly lustrous white rhodium coating, containing rhodium in dissolved form with an organic compound as a brightening additive, wherein the organic compound is selected from pyridine-3-sulfonic acid and naphthalene-tri-sulfonic acid, wherein the bath contains as a whitening agent at least one compound having the general formula
R-SOₘ-H (I),
wherein
m is the number 3 or 4, and
R is a straight-chain or branched or cyclic alkyl group having up to 20 C atoms.

7. The electroplating bath according to claim 6, wherein it contains as a whitening agent at least one compound having the formula I, wherein
R is a straight-chain or branched alkyl group having 5 to 12 C atoms, preferably a branched alkyl group having 6 to 10 C atoms.

8. The electroplating bath according to claim 6 or 7, wherein it contains as a whitening agent the compounds hexyl sulfate, hexyl sulfonate, 2-ethylhexyl sulfate, heptyl sulfate, octyl sulfate, octyl sulfonate, decyl sulfate, decyl sulfonate, dodecyl sulfate, 7-ethyl-2-methyl-4-undecanol sulfate, cyclohexyl sulfate or isomers thereof.

9. The electroplating bath according to claims 6 to 8, wherein it contains 0.01 to 10 g/l, preferably 0.1 to 6 g/l, of the compound having the formula I.

10. Use of a compound having the general formula
R - SOₘ - H (I),
wherein
m is the number 3 or 4, and
R is a straight-chain or branched or cyclic alkyl group having up to 20 C atoms,
as a whitening agent in a bath for electrochemically depositing a lustrous rhodium coating, containing rhodium in dissolved form and an organic compound as a brightening additive, and optionally a wetting agent, wherein the organic compound is selected from pyridine-3-sulfonic acid and naphthalene-tri-sulfonic acid.

## Revendications

1. Bain pour la séparation galvanique d'une couche de rhodium blanche très brillante, contenant du rhodium sous forme dissoute, le cas échéant avec un composé organique en tant que brillanteur, le bain contenant comme agent de blanchiment, au moins un composé de formule générale
**R - SO**_{**m**}**-H** **(I)**
dans laquelle
m est égal à 4 et
R est un groupe alkyle cyclique ou à chaîne linéaire ou ramifiée, portant jusqu'à 20 atomes de C.

2. Bain galvanique selon la revendication 1,
contenant comme agent de blanchiment, au moins un composé de formule I, dans laquelle
R est un groupe alkyle linéaire ou ramifié portant 5 à 12 atomes de C, de préférence un groupe alkyle à chaîne ramifiée portant 6 à 10 atomes de C.

3. Bain galvanique selon la revendication 1 ou 2,
contenant comme agent de blanchiment, les composés sulfate d'hexyle, sulfate de 2-éthylhexyle, sulfate d'heptyle, sulfate d'octyle, sulfate de décyle, sulfate de dodécyle, sulfate de 7-éthyl-2-méthyl-4-undécanol, sulfate de cyclohexyle ou leurs isomères.

4. Bain galvanique selon les revendications 1 à 3,
contenant 0,01 à 10 g/1, de préférence 0,1 à 6 g/l de composé de formule I.

5. Utilisation d'un composé de formule générale
**R - SO**_{**m**}**-H** **(I)**
dans laquelle
m est égal à 4 et
R est un groupe alkyle cyclique ou à chaîne linéaire ou ramifiée, portant jusqu'à 20 atomes de C,
en tant qu'agent de blanchiment dans un bain pour la séparation galvanique d'une couche de rhodium brillante, contenant du rhodium sous forme dissoute, ainsi que, le cas échéant, un composé organique en tant que brillanteur et un réticulant.

6. Bain pour la séparation galvanique d'une couche de rhodium blanche très brillante, contenant du rhodium sous forme dissoute avec un composé organique en tant que brillanteur, le composé organique étant choisi parmi l'acide pyridine-3-sulfonique et l'acide naphtaline-tri-sulfonique, le bain contenant comme agent de blanchiment, au moins un composé de formule générale,
**R - SO**_{**m**}**-H** **(I)**
dans laquelle
m est égal à 3 ou 4 et
R est un groupe alkyle cyclique ou à chaîne linéaire ou ramifiée, portant jusqu'à 20 atomes de C.

7. Bain galvanique selon la revendication 6,
contenant comme agent de blanchiment, au moins un composé de formule I, dans laquelle
R est un groupe alkyle linéaire ou ramifié, portant 5 à 12 atomes de C; de préférence un groupe alkyle à chaîne ramifiée portant 6 à 10 atomes de C.

8. Bain galvanique selon la revendication 6 ou 7,
contenant comme agent de blanchiment, les composés sulfate d'hexyle, sulfonate d'hexyle, sulfate de 2-éthylhexyle, sulfate d'heptyle, sulfate d'octyle, sulfonate d'octyle, sulfate de décyle, sulfonate de décyle, sulfate de dodécyle, sulfate de 7-éthyl-2-méthyl-4-undécanol, sulfate de cyclohexyle ou leurs isomères.

9. Bain galvanique selon les revendications 6 à 8,
contenant 0,01 à 10 g/l, de préférence 0,1 à 6 g/l de composé de formule I.

10. Utilisation d'un composé de formule générale
**R-SO**_{**m**}**-H** **(I)**
dans laquelle
m est égal à 3 ou 4 et
R est un groupe alkyle cyclique ou à chaîne linéaire ou ramifiée, portant jusqu'à 20 atomes de C, en tant qu'agent de blanchiment dans un bain pour la séparation galvanique d'une couche de rhodium brillante, contenant du rhodium sous forme dissoute, ainsi qu'un composé organique en tant que brillanteur et le cas échéant un réticulant, le composé organique étant choisi parmi l'acide pyridine-3-sulfonique et l'acide naphtaline-tri-sulfonique.
